# EUROPÄISCHE PATENTSCHRIFT

(11) **EP 0 189 799 B1**
(45) Veröffentlichungstag und Bekanntmachung des Hinweises auf die Patenterteilung: **17.08.1988**
(21) Anmeldenummer: 86100612.0
(22) Anmeldetag: 17.01.1986
(51) Int. Cl.: G21F 9/10

(54) **Verfahren zum Abtrennen von Cäsiumionen aus wässrigen Lösungen**
Process for separating cesium ions from aqueous solutions
Procédé pour séparer les ions césium de solutions aqueuses

(30) Priorität: 30.01.1985 DE 3502986
(43) Veröffentlichungstag der Anmeldung: 06.08.1986
(73) Patentinhaber: KERNFORSCHUNGSZENTRUM KARLSRUHE GMBH, D-76050 Karlsruhe (DE)
(72) Erfinder: Heckmann, Klaus, Prof. Dr., D-8411 Pettendorf (DE); Rieger, Walter, D-8411 Laaber-Hinterzhof (DE); Kroebel, Reinhard, Dr., D-7519 Gondelsheim (DE)

(56) Entgegenhaltungen:
- US-A- 2 982 785
- US-A- 3 468 959
- US-A- 4 432 893
- CHEMICAL ABSTRACTS, Band 56, 1962, Zusammenfassung Nr. 15117 Ohio US; J. RABIANT et al.: "Alkali metal tetraalkylborates: formation of sodium and lithium phenyltri-1-naphthylborates", & COMPT. REND. 1962, 254, 1819-20

## Beschreibung

Die Erfindung betrifft ein Verfahren zur selektiven Abtrennung von Cäsiumionen aus sauren wäßrigen radioaktiven Lösungen, bei welchem der wäßrigen Lösung ein Fällungsmittel zugegeben und die entstehende, die Cs⁺-Ionen enthaltende Fällung aus der Lösung abgetrennt wird.

Cs-137 ist in seiner Eigenschaft als harter Gammastrahler ein besonders unerwünschtes Spaltprodukt in mittelradioaktiven, wäßrigen Abfällen (MAW). Eine zuvor erfolgte selektive Abtrennung des Cs-137 würde die Weiterverarbeitung mittelaktiver Abfälle erheblich erleichtern. Nach Abtrennung des Cs-137 aus dem MAW kann die Abschirmung für die Konzentrate und/oder die verfestigten Endlagergebinde ganz oder zumindest teilweise entfallen. Weiterhin kann ein solches Verfahren auch gut zur Gewinnung oder Abtrennung von Cs-Isotopen aus hochaktiven Abfallösungen angewendet werden, wie sie beispielsweise bei der Wiederaufarbeitung von Kernbrennstoffen im ersten Extraktionszyklus anfallen. Hier wäre die Gewinnung reiner Isotope oder Isotopengemische von Cäsium von praktischer Bedeutung für radiochemische Anwendungen und als Strahlungs- bzw. Wärmequelle.

Es wurde versucht, die Cs⁺-Ionen mit Natriumtetraphenylborat (Handelsbezeichnung Kalignost) zu fällen, doch wurde festgestellt, daß eine solche Fällung weder selektiv noch in saurem Milieu durchführbar ist.

Die Abtrennung von Cäsium erfolgte nach anderen bekannten Verfahren hauptsächlich durch Mitfällungsreaktionen. Die Mitfällung lieferte für Cs jedoch keine befriedigenden Dekontaminations-Faktoren (DF-Werte). Deshalb wurden andere Verfahren gesucht, die eine selektive Abtrennung der Cäsium-Radionuklide ermöglichen sollten.

Die bisher für Cs⁺-Ionen entwickelten Extraktionsverfahren sind für die Abtrennung von Cs^{*} aus einem typischen MAW mit seinem hohen Gehalt an NaN0₃ und freier Salpetersäure nicht geeignet.

J. Rais und P. Selucky schlugen zur Abtrennung von Cs⁺ aus wäßrigen Lösungen ein Extraktionssystem vor, welches 2,3,11,12-Dibenzo-1,4,7,10,13,16-hexa-oxa-cyclooctadeca-2,11-dien(Dibenzo-18-krone-6 ; Kurzbezeichnung DB-18-C-6) in Verbindung mit Natriumtetraphenylborat verwendet (CS-PS 149.404). Das Verfahren ist jedoch beschränkt auf alkalische Cs⁺⁻Lösungen (_{PH} 11 bis 13) : auch in dieser Lösung wird Natriumtetraphenylborat hydrolysiert. Das Verfahren funktioniert zudem nur gut in Abwesenheit größerer Na⁺- und K⁺-Mengen.

Der Erfindung liegt die Aufgabe zugrunde, ein Verfahren nach der eingangs genannten Art zu schaffen, mit welchem Cäsium selektiv gegenüber anderen Alkalimetall-Kationen, wie z. B. Li⁺, Na⁺ und K^{*}, mit hoher Wirksamkeit aus sauren wäßrigen, radioaktiven Abfallösungen abgetrennt werden kann.

Die Aufgabe wird erfindungsgemäß dadurch gelöst, daß als Fällungsmittel ein an den Phenylringen Fluor-Substituenten tragendes Natrium- oder Lithiumtetraphenylborat verwendet wird, bei welchem die Phenylringe jeweils in 2,4-Stellung disubstituiert oder in 2,3,5,6-Stellung vierfach substituiert oder in 2.3,4,5,6-Stellung fünffach substituiert sind. Eine wirkungsvolle Ausführung des Verfahrens ist dadurch gekennzeichnet, daß die Zugabe des Fällungsmittels und/oder die Fällungsreaktion als solche bei einer Temperatur zwischen 239 K und 303 K erfolgt bzw. durchgeführt wird. Das Fällungsmittel wird vorzugsweise in geringem Überschuß in bezug auf den Cäsiumgehalt, beispielsweise vom 1,2-fachen bis zum 5- fachen der stöchiometrisch erforderlichen Menge, der Lösung zugegeben. Eine besonders gute Abtrennung erhält man mit dem erfindungsgemäßen Verfahren, wenn die Cäsiumionen enthaltende Lösung
a) auf eine Cs⁺⁻Konzentration im Bereich von 10-¹ bis 10⁻³ mol/1 eingestellt wird,
b) der Lösung aus Schritt a) das Fällungsmittel zugegeben und die entstehende Fällung abgetrennt wird und
c) im Falle einer erwünschten Dekontamination von vorhandenem Cs-137 der Schritt a) mit inaktivem Cäsium (als Schlepper) und Schritt b) einmal oder mehrmals wiederholt werden.

Die Fällungsreaktion kann in Gegenwart einer Säure-Konzentration im Bereich von 0 bis 6 mol/I durchgeführt werden.

Die Säurestabilität des Fällungsmittel-Moleküls und des entstehenden schwerlöslichen Niederschlages wird durch die Einführung von mindestens zwei Fluorsubstituenten in den Phenylringen des Moleküls erhöht, die es weitgehend verhindern, daß sich positive Ladungen an den Phenylringen stabilisieren und so den Zerfall des Moleküls einleiten. Die elektronenziehenden Substituenten schützen die Phenylringe vor elektrophilen Angriffen.

Die Synthese für das erfindungsgemäße Verfahren brauchbarer Fällungsmittel kann beispielsweise nach folgendem Schema verlaufen :
Natriumtetrakis (2.4-difluorphenyl) borat :
   (Siehe Schema Seite 3f.)

2,4-Difluorbrombenzol wird bei -78 °C in Di-ethyl-Ether mit n-Butyllithium (n-BuLi) versetzt und zu dem dabei entstandenen Phenyllithiumderivat eine BC1₃-Lösung in Hexan getropft. Nach Aufwärmen auf Raumtemperatur wird hydrolysiert, der Ether über Wasser abgezogen, die wäßrige Phase mit etwas Aktivkohle versetzt, abgefiltert und mit wäßriger Trimethylaminlösung versetzt. Das entstandene Trimethylammoniumsalz wird aus Methanol/Wasser umkristallisiert und getrocknet. Es wird mit Natriumhydrid ins entsprechende Alkalisalz überführt, das bei Bedarf noch aus Chloroform/Aceton umkristallisiert werden kann.

Die Verbindung Lithiumtetrakis(2,3,5,6-tetrafluorphenyl) borat wurde auf die gleiche Weise hergestellt (mit Lithiumhydrid) anstatt Natriumhydrid.

Die Lithiumtetrakis(pentafluorphenyl) borat-Herstellung ist von A. G. Massey, A. J. Park : J. Organometal. Chem., 2 (1964), S. 245 bis 250 übernommen.

Die Charakterisierung der Produkte erfolgte mit Hilfe von IR, NMR und Elementaranalyse. Um die Salze rein darzustellen, ist der « Umweg über die Trimethylammoniumsalze notwendig. Für Fällungsreaktionen genügen aber bereits die wäßrigen Lösungen der Fällungsreagenzien, deren Konzentrationen durch quantitative Ausfällung mit Trimethylamin einfach bestimmt werden können.

Löslichkeiten der entsprechenden Cs-Salze in reinem Wasser (298 K) :

Die Löslichkeiten wurden mit Hilfe von Radiometrie bestimmt.

Alle Reagenzien bilden schwerlösliche Niederschläge mit Cs⁺, jedoch nicht mit Kalium. Coprecipitation von Kalium tritt bei Lithiumtetrakis(2,3,5,6-tetrafluorphenyl) borat erst bei einem K- zu Cs-Verhältnis ≥ 100, bei Natriumtetrakis (2,4-difluorphenyl) borat und Lithiumtetrakis(pentafluorphenyl) borat erst bei einem K⁺- zu Cs⁺⁻Verhältnis > 100 auf.

Schwerlösliche Cs⁺⁻Niederschläge bilden auch das aus US-A-3,468,959 bekannte Natriumtetrakis(4- fluorphenyl) borat und Lithiumtetrakis(2,4,6-trifluorphenyl) borat, die erste Verbindung im neutralen und alkalischen Gebiet in guter Selektivität, die zweite Verbindung auch im sauren bis 3 molare Säure jedoch erfolgt Coprecipitation mit K⁺ ab dem Verhältnis K⁺ : Cs⁺ wie 1 : 1.

### Beispiel 1 (Cs⁺⁻Fällungen aus MAW-Simulat)

Die Zusammensetzung des verwendeten Simulats ist in Tabelle 1 aufgeführt.

Das MAW-Simulat wurde mit inaktivem Cs⁺ versetzt (Cs⁺-Konzentrationen 1.0 · 10⁻³ bzw. 1.0 · 10-2 mol/I) ; die Lösungen wurde mit Cs-137 dotiert und zwar unabhängig von der inaktiven Cs⁺-Konzentration mit der gleichen Aktivität (1 µ Ci/mi). Das Fällungsmittel wurde jeweils in doppeltem Übschuß zugegeben, wobei es ohne Bedeutung war, ob es als Lösung oder als Feststoff zugegeben wurde. Nach etwa 24 Stunden wurden Proben entnommen, abgefiltert, die Aktivität des Filtrats gemessen und über Eichung dann die Cs^{µ}-Konzentration berechnet. Die Ergebnisse sind aus den Tabellen 2 bis 4 ersichtlich.

Als Fällungsmittel wurden hierbei verwendet :
(1) Natriumtetrakis(2,4-difluorphenyl) borat
(2) Lithiumtetrakis(2,3,5,6-tetrafluorphenyl) borat
(3) Lithiumtetrakis(pentafluorphenyl) borat

### Beispiel 2 (Cs⁺⁻Fällungen aus 5m-Salpetersäure)

Durchführung wie in Beispiel 1 beschrieben, jedoch nur mit Verbindung (1).

Die Zusammensetzung der verwendeten Lösung wurde so gewählt, daß sie in diesem Zusammenhang eine HAW-Konzentrats-Lösung zu simulieren vermag (HAW = Hochradioaktiver Abfall).

5 molare HN0₃ wurde mit inaktivem Cs⁺ versetzt (Cs⁺⁻Konzentration 1.0 · 10⁻² mol/I). Die Lösungen wurden mit Cs-137 dotiert (1 µm Ci/ml). Das Fällungsmittel wurde im doppelten Überschluß zugegeben. Nach 24 Stunden wurden Proben entnommen, abgefiltert, die Aktivität des Filtrats gemessen und über Eichung die Cs⁺-Konzentration berechnet. Die Ergebnisse sind aus den Tabellen 5 und 6 ersichtlich.

Natriumtetrakis(2,4-difluorphenyl) borat (Verbindung 1) ist säurestabil bis 6m-HN0₃ und bei Temperaturen bis 293 K. Unter Bedingungen, wie sie in radioaktiven Abfalllösungen vorherrschen, weist das Cs-Salz die niedrigste Löslichkeit der untersuchten Verbindungen auf. Die Löslichkeiten bewegen sich je nach Temperatur (239 bis 293 K) zwischen 1.0 10-5 und 8.0 · 10-5 mol/I.

(Bei Kalignost kann eine solche Löslichkeitsbestimmung nicht erfolgen, weil der Zerfall der Verbindung unter den Untersuchungsbedingungen zu schnell verläuft). Die Fällung von Cs⁺ mit Verbindung (1) wird durch K⁺ nicht beeinflußt. Es tritt keine Coprecipitation mit der Kaliumverbindung auf.

Die Fällungsendpunkte werden durch die Löslichkeit der entsprechenden Cs⁺-Salze bestimmt.

### Beispiel 3 (Cs⁺-Fällungen aus HAW-Simulat)

Die Zusammensetzung des HAW-Simulats ist aus Tabelle 7 zu ersehen. Die Simulatlösung war 5 molar an HN0₃ und enthielt die meisten Elemente in der Nitratsalzform.

Die Lösung wurde mit Cs-137 dotiert (1 µCi/MI). Die Durchführung der Fällung erfolgte wie in Beispiel 2 beschrieben, jedoch nur mit der Verbindung 3. Das Ergebnis zeigt Tabelle 8 :

### Beispiel 4 (Wirksamkeit)

Man kann nun durch Fällung, beispielsweise mit Verbindung (1), auf verschiedene Art und Weise hohe Dekontaminationen für Cs-137 erreichen :
1. Einstellen der MAW-Lösung auf eine inaktive Cs⁺-Konzentration von 1.0 · 10⁻³ mol/l. Fällung mit (1) in doppeltem Überschuß und Abtrennung des Niederschlags (durch Filtration oder Zentrifugation) liefert einen Dekontaminationsfaktor (DF) von 17. Die resultierende Cs⁺-Konzentration von Ca. 6.0 · 10-⁵ mol/l wird durch inaktives Cs⁺ wieder auf 1.0 · 10⁻³ mol/I eingestellt, erneut gefällt und das ganze beliebig oft wiederholt. Beim viermaligen Cyclieren wird so ohne großen Materialaufwand ein DF für das aktive Cs von ca. 80 000 erreicht (Fällungstemperatur jeweils 293 K).
2. Einstellen der MAW-Lösung auf eine inaktive Cs⁺-Konzentration von 1.0 · 10-² mol/I. Verfahren wie oben. Die erste Fällung liefert einen DF von 170, beim nächsten Cyclus einen DF von 29000 usw. (Fällungstemperatur jeweils 293 K).
3. Wie bei 1., Fällungstemperaturen jetzt aber 277 K. Die erste Fällung liefert einen DF von 26, bei der vierten Fällung ist der DF größer als 400 000 .
4. Wie bei 2., Fällungstemperaturen jetzt aber 277 K. Die erste Fällung liefert einen DF von 280, die zweite Fällung bereits einen DF größer 78 000.
5. Wie bei 1., Fällungstemperaturen aber 260 K. Die 1. Fällung liefert einen DF von 62, bei der 3. Fällung ist der DF >230 000.
6. Wie bei 2. Fällungstemperaturen aber 260 K. Die 1. Fällung lieferte einen DF von 770, die 2. Fällung bereits einen DF > 590 000.
7. Einstellen der 5m HN0₃ auf eine inaktive Cs⁺-Konzentration von 10-² mol/l. Verfahren sonst wie bei 1). Die 1. Fällung liefert einen DF von 384, die 2. Fällung bereits einen DF von 148 000 (Fällungstemperatur jeweils 293 K).
8. Wie bei 7., Fällungstemperaturen aber 260 K. Die. 1. Fällung liefert einen DF von 667, die 2. Fällung bereits einen DF von 444 000.

### Beispiel 5 (Abtrennung der Cs-Niederschläge von Verbindung 3 durch Flüssigextraktion aus wäßriger Lösung)

Wasser wurde mit inaktivem Cs⁺ versetzt (Cs⁺⁻Konzentration 1.0 · 10⁻³ mol/I). Die Lösungen wurden wie in den vorangegangenen Beispielen mit Cs-137 dotiert. Das Fällungsmittel wurde in einfachem Überschuß zugegeben. Nach 24 h wurden Proben entnommen (zum Vergleich der Wirksamkeit der Niederschlagsabtrennungsmethoden, einerseits Filtration, andererseits Extraktion), abgefiltert und die Restkonzentration an Cs⁺ in den Filtratlösungen der Proben bestimmt. Sie betrug 6.5 10⁻⁵ mol/l.

Die Lösungen, die die Fällungen enthielten, wurden nun mit verschiedenen organischen Lösungsmitteln extrahiert und die Cs⁺⁻Restkonzentration in der wäßrigen Phase gemessen. Die Ergebnisse sind aus Tabelle 9 ersichtlich.

### Beispiel 6 (Abtrennung der Cs⁺-Niederschläge von Verbindung 3 durch Flüssigextraktion aus HAW-Simulat)

Durchführung der Versuche und des Vergleichs der Abtrennungsmethoden erfolgte wie in Beispiel 5 beschrieben, das Fällungsmittel wurde hier aber in doppeltem Überschuß zugesetzt. Die Cs⁺-Restkonzentration nach Filtration der Proben betrug 7.2 · 10⁻⁴ mol/I.

Die Ergebnisse der Extraktionen sind aus Tabelle 10 ersichtlich.

Als Extraktionsmittel können auch weitere organische Lösungsmittel verwendet werden, wurden jedoch auf ihre Wirksamkeit hin nicht untersucht.

## Patentansprüche

1. Verfahren zum selektiven Abtrennen von Cäsiumionen aus sauren wäßrigen radioaktiven Lösungen, bei welchem der wäßrigen Lösung ein Fällungsmittel zugegeben und die entstehende, die Cs^{*-} ionen enthaltende Fällung aus der Lösung abgetrennt wird, dadurch gekennzeichnet, daß als Fällungsmittel ein an den Phenylringen Fluor Substituenten tragendes Natrium- oder Lithiumtetraphenylborat verwendet wird, bei welchem die Phenylringe jeweils in 2,4-Stellung dissubstituiert oder in 2,3,5,6-Stellung vierfach substituiert oder in 2,3,4,5,6-Stellung fünffach substituiert sind.

2. Verfahren nach einem der voranstehenden Ansprüche, dadurch gekennzeichnet, daß die Zugabe des Fällungsmittels und/oder die Fällungsreaktion als solche bei einer Temperatur zwischen 239 K und 303 K erfolgt bzw. durchgeführt wird.

3. Verfahren nach einem der voranstehenden Ansprüche, dadurch gekennzeichnet, daß das Fällungsmittel im Überschuß, vom 1,2-fachen bis zum 5-fachen der stöchiometrisch erforderlichen Menge, in bezug auf die Cs⁺⁻Konzentration in der Lösung, zugegeben wird.

4. Verfahren nach Anspruch 1, dadurch gekennzeichnet, daß die Cäsiumionen enthaltende Lösung
a) auf eine Cs⁺⁻Konzentration im Bereich von 10-¹ bis 10-3 mol/I eingestellt wird,
b) der Lösung aus Schritt a) das Fällungsmittel zugegeben und die entstehende Fällung abgetrennt wird und
c) im Falle einer erwünschten Dekontamination von vorhandenem Cs-137 der Schritt a) mit inaktivem Cäsium als Schlepper und Schritt b) einmal oder mehrmals wiederholt werden.

5. Verfahren nach Anspruch 1, dadurch gekennzeichnet, daß die Fällungsreaktion in Gegenwart einer Säure-Konzentration im Bereich von 0 bis 6 mol/I durchgeführt wird.

6. Verfahren nach Anspruch 1, dadurch gekennzeichnet, daß das Abtrennen der Fällung aus der Lösung durch Extraktion mit einem organischen Lösungsmittel aus der Gruppe Chloroform ; Diäthyläther/Petroläther (40-60) 2 : 1 [Vol./Vol.] ; 4-Methyl-2-pentanon (5 Vol.-% in Chloroform); 4-Methyl-2-pentanon (5 Vol.-% in Toluol) erfolgt.

## Claims

1. Process for selectively separating caesium ions from acidic aqueous radioactive solutions, wherein a precipitating agent is added to the aqueous solution, and the resultant precipitate containing the Cs⁺ ions is separated from the solution, characterised in that a sodium or lithium tetraphenyl borate. which carries fluorine substituents on the phenyl rings, is used as the precipitating agent, wherein the phenyl rings are each disubstituted in the 2,4 positions or substituted four times in the 2,3,5,6 positions or substituted five times in the 2,3,4,5,6 positions.

2. Process according to claim 1, characterised in that the addition of the precipitating agent and/or the precipitation reaction as such is effected or respectively carried out at a temperature between 239 K and 303 K.

3. Process according to any of the preceding claims, characterised in that an excess amount of precipitating agent is added, from 1.2 times to 5 times the stoichiometrically required quantity, in relation to the Cs⁺ concentration in the solution.

4. Process according to claim 1, characterised in that
a) the solution containing caesium ions is adjusted to a Cs^{*} concentration in the range of 10-¹ to 10⁻³ mol/I ;
b) the precipitating agent is added to the solution originating from step a), and the resultant precipitate is separated ; and
c) if a decontamination of existing Cs-137 is desired, step a) with inactive caesium and step b) are repeated once or several times more.

5. Process according to claim 1, characterised in that the precipitation reaction is carried out in the presence of an acid concentration in the range of 0 to 6 mol/I.

6. Process according to claim 1, characterised in that the separation of the precipitate from the solution is effected by means of extraction with an organic solvent selected from the group of chloroform ; diethyl ether/petrol ether (40-60) 2 : 1 [Vol./Vol.] ; 4-methyl-2-pentanone (5 % by vol. in toluene).

## Revendications

1. Procédé pour la séparation sélective d'ions Césium hors de solutions aqueuses radioactives, dans lequel on ajoute à la solution aqueuse un précipitant et on sépare de la solution le précipité formé, contenant les ions Cs^{*}, caractérisé en ce que l'on utilise en tant que précipitant un tétraphénylborate de sodium ou de lithium, portant des substituants fluoro sur les noyaux phényle, dans lequel les noyaux phényle sont chacun di-substitués en position 2,4 ou substitués quatre fois en position 2,3,5,6, ou substitués cinq fois en position 2,3,4,5,6.

2. Procédé selon la revendication 1, caractérisé en ce que l'on effectue l'addition du précipitant et/ou la réaction de précipitation en tant que telle, à une température comprise entre 239 K et 303 K.

3. Procédé selon la revendication 1 ou 2, caractérisé en ce que l'on ajoute le précipitant en un excès représentant 1,2 fois à 5 fois la quantité stoechiométriquement requise, par rapport à la concentration de Cs⁺ dans la solution.

4. Procédé selon la revendication 1, caractérisé en ce que :
a) on ajuste la solution contenant les ions Césium à une concentration de Cs+ dans la plage de 10-¹ à 10-³ mole/litre.
b) On ajoute le précipitant à la solution provenant de l'étape a) et on sépare le précipité formé, et
c) dans le cas d'une décontamination souhaitée de Cs-137 présent, on répète une ou plusieurs fois l'étape a) avec du Césium inactif (en tant qu'agent d'entraînement) et l'étape b).

5. Procédé selon la revendication 1, caractérisé en ce que l'on effectue la réaction de précipitation en présence d'une concentration d'acide dans la plage de 0 à 6 moles/litre.

6. Procédé selon la revendication 1, caractérisé en ce que l'on effectue la séparation du précipité hors de la solution par extraction avec un solvant organique choisi parmi le chloroforme, un mélange d'éther diéthylique et éther de pétrole (40-60) 2 : 1 (vol/vol), la 4-méthyl-2-pentanone (à 5 % en volume dans du chloroforme), la 4-méthyl-2-pentanone (à 5 % en volume dans du toluène).
